# FASCICULE DE BREVET EUROPEEN

(11) **EP 3 252 231 B1**
(45) Date de publication et mention de la délivrance du brevet: **30.10.2019**
(21) Numéro de dépôt: 17173505.3
(22) Date de dépôt: 30.05.2017
(51) Int. Cl.: E01C 13/02, E01C 13/08

(54) **SUBSTRAT POUR REVETEMENT DE SOL EXTERIEUR**
TRÄGERMATERIAL FÜR BODENBELAG IM AUSSENBEREICH
SUBSTRATE FOR OUTDOOR FLOOR COVERING

(30) Priorité: 01.06.2016 FR 1654986
(43) Date de publication de la demande: 06.12.2017
(73) Titulaire: Regesports, 77290 Compans (FR)
(72) Inventeur: COEFFIER, Jacques, 01370 TREFFORT CUISIAT (FR); DELMOTTE, Philippe, 77230 MONTGE EN GOELE (FR); FRASNIER, Alain, 93190 LIVRY GARGAN (FR)
(74) Mandataire: Lavialle, Bruno François Stéphane

(56) Documents cités:
- WO-A1-2010/022421
- CA-A1- 2 409 637
- US-A1- 2013 125 460

## Description

La présente invention concerne le domaine des revêtements de sols utilisables pour des activités extérieures et notamment comme sols sportifs ou encore sols d'aires de jeux pour enfants.

### ARRIÈRE-PLAN DE L'INVENTION

L'utilisation de revêtements artificiels en remplacement des revêtements naturels pour des activités extérieures est bien connue. L'un des atouts majeurs de ce type de revêtement est son faible coût d'entretien.

Il existe différentes sortes de technologies de revêtements artificiels. Les deux catégories les plus répandues de revêtement à destination d'activités extérieures sont les substrats synthétiques liés et les substrats synthétiques stabilisés.

Dans le cas d'un revêtement lié, le substrat comporte un liant qui peut être de la résine, ou de la matrice bitume ou encore un liant hydraulique type ciment. C'est le cas, par exemple, des terrains de tennis dits « quick » ou des pistes d'athlétisme en « tartan ».

A l'inverse, un revêtement stabilisé se présente sous la forme de substrats n'ayant pas de liant et comporte majoritairement du sable. La stabilisation est assurée par cohésion et blocage réciproque des éléments le constituant.

L'un des inconvénients de ces revêtements de sols est qu'ils doivent être compactés pour être stables, ce qui les rend durs et augmente le risque de blessure pour les utilisateurs.

Pour donner de la souplesse et du confort d'utilisation à ces revêtements synthétiques stabilisés, il est connu d'y incorporer jusqu'à 30 % de liège. Néanmoins, le liège se dégrade au cours de l'utilisation et il est onéreux.

Nonobstant le fait que l'utilisation de sable en tant que composant majoritaire soit un facteur non négligeable dans la réduction des coûts, les substrats actuellement proposés ne permettent pas une stabilisation suffisante pour une telle proportion de sable. Un tel substrat est connu de US 2013/0125460 A1.

### OBJET DE L'INVENTION

Un but de la présente invention est de créer un revêtement artificiel de sols relativement peu onéreux.

### BRÈVE DESCRIPTION DE L'INVENTION

En vue de la réalisation de ce but, on propose, selon l'invention, un substrat pour revêtement de sol extérieur comprenant :
- au moins 70 % du volume de substrat composé de sable ;
- au moins 5 % du volume de substrat composé d'au moins un matériau élastique ;
- entre 3,2 kg et 8 kg de fibres par m³ de sable.

Chacun de ces composants présente des propriétés différentes. La composition résultante produit les caractéristiques de substrat souhaitées

Le sable est le squelette du substrat. Il est préférentiellement choisi un sable siliceux. La taille des grains de sable est spécifié par le diamètre de maille du tamis laissant passer 10 % de la masse de sable, diamètre noté D10 par la suite. De la même manière, D90 est le diamètre de maille du tamis laissant passer 90 % de la masse de sable. Le sable utilisé est caractérisé par son D10 et son coefficient d'uniformité D90/D10.

Selon l'invention, le sable a un diamètre D10 compris entre 0,15 mm et 0,27 mm et un coefficient d'uniformité D90/D10 compris entre 1,54 et 2,04.

Le matériau élastique est utilisé pour sa souplesse et sa capacité d'absorption des chocs. Le matériau élastique est sous forme de particules ayant un diamètre ou une longueur compris entre 1,5 et 30 mm. Le matériau élastique est, de préférence, un élastomère comprenant avantageusement des déchets broyés issus de la filière automobile. L'élastomère comprend majoritairement des pneus broyés et des déchets de rechapage de pneus.

Les fibres assurent la cohésion et le blocage des différents éléments : ces fibres ont pour rôle de stabiliser le revêtement.

Avantageusement, le substrat selon l'invention est agencé pour former un support de culture, par exemple du gazon. A cet effet, le substrat contient également des graines d'herbe. Dans cette version de l'invention, les granulométries du sable sont prévues pour favoriser un compromis entre la cohésion du mélange (qui doit offrir un support suffisant pour les utilisateurs), la perméabilité, la capacité de rétention d'une partie de l'eau reçue (pour que les graminées puissent être alimentées en eau sans devoir arroser trop souvent) et la capacité à retenir de l'air (pour favoriser la pousse des racines des graminées). Dans ces espaces, le substrat peut aussi accueillir des produits fertilisants.

Toujours avantageusement, le substrat contient des particules microporeuses. Celles-ci peuvent être des particules de zéolithe qui présentent de bonnes propriétés de rétention d'eau et des éléments minéraux.

D'autres caractéristiques et avantages de l'invention ressortiront à la lecture de la description qui suit d'un mode de réalisation particulier non limitatif de l'invention.

### BRÈVE DESCRIPTION DES DESSINS

Il sera fait référence aux figures des dessins annexés où :
- la figure 1 est une perspective coupée du revêtement selon un premier mode de réalisation de l'invention ;
- la figure 2 est une vue agrandie du substrat selon le premier mode de réalisation de l'invention ;
- la figure 3 est une vue en perspective, avec un écorché, du revêtement selon un deuxième mode de réalisation de l'invention ;
- la figure 4 est une vue agrandie du substrat selon le deuxième mode de réalisation de l'invention.

### DESCRIPTION DETAILLÉE DE L'INVENTION

En référence aux figures 1 et 2, la composition du substrat pour revêtement de sols 1 selon le premier mode de réalisation est la suivante :
- au moins 70 % du volume de substrat composé de sable 2 ;
- au moins 5 % du volume de substrat composé d'élastomère 3 ;
- entre 3,2 kg et 8 kg de fibres textiles 4 par m³ de sable.

La composition résultante produit les caractéristiques de substrat souhaitées.

Le sable constitue l'élément majoritaire en volume du substrat. Les grains de sable 2 forment le squelette du substrat. La valeur de D10 est comprise entre 0,15 mm et 0,27 mm environ. Le coefficient d'uniformité D90/D10 du sable est compris entre 1,54 et 2,04. Les particules de sable les plus fines doivent être supérieures à 53 pm. On privilégiera un sable siliceux, par exemple un sable de Fontainebleau. La silice apporte une cohésion naturelle et assure également la fonction de perméabilité car le sable siliceux n'est que peu compactable.

Les particules d'élastomère 3 assurent la souplesse du substrat. L'élastomère se présente sous forme de particules ayant un diamètre ou une longueur compris entre 1,5 mm et 30 mm environ. L'élastomère comprend ici des déchets broyés issus de la filière automobile. Il contient majoritairement des pneus broyés ou encore des déchets de rechapage de pneus (l'élastomère comprend alors du noir de carbone avec une teneur comprise entre 30 % et 34%). L'élastomère peut également comprendre des joints, par exemple des joints de portière, qui sont broyés. Le pourcentage de polymères est ici de l'ordre de 15% à 20% du volume de mélange.

Les fibres textiles 4 assurent la cohésion et le blocage du substrat. Les fibres textiles ont une longueur comprise entre 24 mm et 80 mm et un diamètre compris entre 0,034 mm et 0,1 mm.

En utilisation, le substrat est répandu sur le sol pour avoir une épaisseur comprise entre 12 et 20 centimètres environ.

Selon le deuxième mode de réalisation de l'invention, et en référence à la figure 3 et à la figure 4, le substrat pour revêtement de sol 1 est agencé pour constituer un support de culture 7, par exemple pour du gazon. Dans ce but, des graines d'herbe 8 sont ajoutées à la composition.

La présence de gazon améliore le lien entre les différents composants du substrat. Pour favoriser la pousse du gazon, il est avantageux d'avoir un quart de volume d'air dans le substrat pour optimiser la croissance racinaire. Les granulométries du sable 2 favorisent les espaces pour obtenir un compromis entre la présence d'air, la capacité de rétention en eau et la perméabilité du sol.

De plus, il est ajouté de la zéolithe 5 qui est employée pour sa capacité à retenir les molécules d'eau grâce à ses micropores. Les particules de zéolithe 5 ont un diamètre compris entre 0,5 mm et 1 mm. Entre 15 et 50 kg de zéolithe par m³ de sable sont incorporés dans la composition du substrat.

La composition comprend en outre des produits fertilisants 6, ceci dans le but d'améliorer la pousse du gazon.

Comme le suggèrent la figure 2 et la figure 4, le mélange des composants du substrat doit être homogène.

Bien entendu, l'invention n'est pas limitée aux modes de réalisation décrits mais englobe toute variante entrant dans le champ de l'invention telle que définie par les revendications.

En particulier, les fourchettes de dosage des différents éléments qui sont données à titre indicatif et qui sont ajustables en fonction des spécificités terrains.

Le matériau élastique peut être un caoutchouc naturel ou bien un élastomère synthétique, par exemple un EPDM ou tout autre matériau élastomère, ou bien un mélange de différents matériaux élastiques.

Les fibres peuvent être des fibres naturelles, par exemple en coton, en chanvre ou en lin ; ou des fibres synthétiques par exemple en polyamide, en polyéthylène ou en polypropylène. Les fibres peuvent être produites aux fins d'une utilisation dans le revêtement de l'invention ou être récupérées parmi des déchets textiles finaux ou des résidus de l'industrie textile. La masse fibreuse peut également comprendre un mélange de fibres de divers matériaux et provenances.

Le substrat peut ne pas comprendre de graines d'herbes, de zéolithes et de fertilisants.

L'élastomère est avantageusement chargé en noir de carbone avec une teneur comprise entre 10 % et 34 % en volume de l'élastomère.

Avantageusement, la composition comprend un matériau microporeux sous forme de particules ayant un diamètre compris entre 0,5 mm et 1 mm environ et en quantité comprise entre 15 et 50 kg par m³ de substrat.

## Revendications

1. Substrat pour revêtement de sol d'extérieur, comprenant :
- au moins 70 % du volume de substrat composé de sable (2) ayant un D10 compris entre 0,15 mm et 0,27 mm et un coefficient d'uniformité D90/D10 compris entre 1,54 et 2,04 ;
- au moins 5 % du volume de substrat composé de matériau élastique (3) sous forme de particules ayant un diamètre ou une longueur compris entre 1,5 et 30 mm ;
- entre 3,2 kg et 8 kg de fibres (4) par m³ de sable, les fibres ayant une longueur comprise entre 24 mm et 80 mm et un diamètre compris entre 0,034 mm et 0,1 mm.

2. Substrat selon la revendication 1, dans lequel le matériau élastique est un élastomère.

3. Substrat selon la revendication 2, dans lequel l'élastomère (3) est chargé en noir de carbone avec une teneur comprise entre 10 % et 34 % en volume de l'élastomère.

4. Substrat selon l'une des revendications précédentes 2 et 3, dans lequel l'élastomère (3) comprend des déchets broyés issus de la filière automobile.

5. Substrat selon la revendication 4, dans lequel les déchets broyés comprennent majoritairement des pneus broyés.

6. Substrat selon la revendication 4, dans lequel les déchets broyés comprennent majoritairement des déchets de rechapage de pneus.

7. Substrat selon l'une des revendications précédentes, dans lequel les fibres (4) sont des fibres textiles.

8. Substrat selon l'une des revendications précédentes, comprenant un matériau microporeux (5) sous forme de particules ayant un diamètre compris entre 0,5 mm et 1 mm environ et en quantité comprise entre 15 et 50 kg par m³ de substrat.

9. Substrat selon la revendication 8, dans lequel le matériau microporeux est de la zéolithe.

10. Substrat selon la revendication 1, dans lequel le sable (2) est un sable siliceux.

11. Substrat selon l'une des revendications précédentes, comprenant des graines d'herbe (8).

12. Substrat selon la revendication 11, dans lequel le substrat comprend également des produits fertilisants (6).

## Patentansprüche

1. Substrat für einen Bodenbelag im Außenbereich, umfassend:
- mindestens 70 % des Volumens des Substrats bestehend aus Sand (2), der einen D10 zwischen 0,15 mm und 0,27 mm und einen Gleichförmigkeitskoeffizienten D90/D10 zwischen 1,54 und 2,04 hat;
- mindestens 5 % des Volumens des Substrats bestehend aus elastischem Material (3) in Form von Partikeln, die einen Durchmesser oder eine Länge zwischen 1,5 und 30 mm haben;
- zwischen 3,2 kg und 8 kg Fasern (4) pro m³ Sand, wobei die Fasern eine Länge zwischen 24 mm und 80 mm und einen Durchmesser zwischen 0,034 mm und 0,1 mm haben.

2. Substrat nach Anspruch 1, bei dem das elastische Material ein Elastomer ist.

3. Substrat nach Anspruch 2, bei dem das Elastomer (3) mit Ruß versetzt ist, mit einem Gehalt zwischen 10 und 34 Volumen-% des Elastomers.

4. Substrat nach einem der vorhergehenden Ansprüche 2 und 3, bei dem das Elastomer (3) zerkleinerte Abfälle umfasst, die aus der Automobilbranche stammen.

5. Substrat nach Anspruch 4, bei dem die zerkleinerten Abfälle mehrheitlich zerkleinerte Reifen umfassen.

6. Substrat nach Anspruch 4, bei dem die zerkleinerten Abfälle mehrheitlich Abfälle aus der Reifenrunderneuerung umfassen.

7. Substrat nach einem der vorhergehenden Ansprüche, bei dem die Fasern (4) Textilfasern sind.

8. Substrat nach einem der vorhergehenden Ansprüche, umfassend ein mikroporöses Material (5) in Form von Partikeln mit einem Durchmesser zwischen ungefähr 0,5 mm und 1 mm und in einer Menge zwischen 15 und 50 kg pro m³ Substrat.

9. Substrat nach Anspruch 8, bei dem das mikroporöse Material Zeolith ist.

10. Substrat nach Anspruch 1, bei dem der Sand (2) ein Kieselsand ist.

11. Substrat nach einem der vorhergehenden Ansprüche, umfassend Grassamen (8).

12. Substrat nach Anspruch 11, bei dem das Substrat auch Düngemittelprodukte umfasst.

## Claims

1. Substrate for covering outdoor surfaces, comprising:
- sand (2), contained in a proportion of at least 70% of the volume of the substrate and having a D10 of between 0.15 mm and 0.27 mm and a uniformity coefficient D90/D10 of between 1.54 and 2.04;
- a resilient material (3), contained in a proportion of at least 5% of the volume of the substrate and in the form of particles having a diameter or length of between 1.5 and 30 mm;
- between 3.2 kg and 8 kg of fibres (4) per m³ of sand, the fibres having a length of between 24 mm and 80 mm and a diameter of between 0.034 mm and 0.1 mm.

2. Substrate according to claim 1, wherein the resilient material is an elastomer.

3. Substrate according to claim 2, wherein the elastomer (3) contains carbon black in a proportion of between 10% and 34% of the volume of the elastomer.

4. Substrate according to any of the preceding claims 2 and 3, wherein the elastomer (3) comprises shredded waste from the automotive industry.

5. Substrate according to claim 4, wherein the shredded waste primarily consists of shredded tyres.

6. Substrate according to claim 4, wherein the shredded waste primarily consists of tyre retreading waste.

7. Substrate according to any of the preceding claims, wherein the fibres (4) are textile fibres.

8. Substrate according to any of the preceding claims, comprising a microporous material (5) in the form of particles having a diameter of between approximately 0.5 mm and 1 mm and in a quantity of between 15 and 50 kg per m³ of substrate.

9. Substrate according to claim 8, wherein the microporous material is zeolite.

10. Substrate according to claim 1, wherein the sand (2) is a siliceous sand.

11. Substrate according to any of the preceding claims, comprising grass seeds (8).

12. Substrate according to claim 11, wherein the substrate also comprises fertiliser products (6).
